# EUROPÄISCHE PATENTSCHRIFT

(11) **EP 1 060 048 B1**
(45) Veröffentlichungstag und Bekanntmachung des Hinweises auf die Patenterteilung: **16.06.2004**
(21) Anmeldenummer: 99907603.7
(22) Anmeldetag: 05.03.1999
(51) Int. Cl.: B22D 27/02, B22D 19/14, C22C 1/10, B01F 13/08

(54) **VERFAHREN ZUM VERGIESSEN EINER METALLSCHMELZE UNTER EINWIRKUNG EINES MAGNETFELDES**
METHOD OF CASTING A METAL MELT IN THE PRESENCE OF A MAGNETIC FIELD
PROCEDE POUR LA COULEE DE METAL FONDU SOUS L'INFLUENCE D'UN CHAMP MAGNETIQUE

(30) Priorität: 06.03.1998 DE 19809631
(43) Veröffentlichungstag der Anmeldung: 20.12.2000
(73) Patentinhaber: KS Kolbenschmidt GmbH, 74172 Neckarsulm (DE); KS Aluminium Technologie Aktiengesellschaft, 74172 Neckarsulm (DE)
(72) Erfinder: STENZEL, Otto, D-51543 Neuhütten-Wüstenrot (DE); BEER, Stephan, D-74172 Neckarsulm-Dahenfeld (DE); STEFFENS, Thomas, D-74906 Bad Rappenau-Zimmerhof (DE); BUSSE, Peter, D-52072 Aachen (DE); ZWISSLER, Matthias, D-52072 Aachen (DE)
(74) Vertreter: Friz, Oliver
(86) Internationale Anmeldenummer: PCT/EP1999/001448
(87) Internationale Veröffentlichungsnummer: WO 1999/044773

(56) Entgegenhaltungen:
- EP-A- 0 386 556
- AT-B- 374 712
- DE-A- 2 855 933
- DE-A- 4 418 750
- US-A- 4 560 521
- US-A- 5 545 368
- PATENT ABSTRACTS OF JAPAN vol. 010, no. 273 (M-518), 17. September 1986 & JP 61 095758 A (SHINKO ELECTRIC CO LTD), 14. Mai 1986

## Beschreibung

Die Erfindung betrifft ein Verfahren zum Vergießen einer Schmelze bei verhältnismäßig geringer Erstarrungsgeschwindigkeit, wie beispielsweise Schwerkraftkokillengießverfahren, Sandgießverfahren, Niederdruckgießverfahren oder Zwischenformen dieser Verfahren, bei denen die Erstarrungsgeschwindigkeit verglichen mit derjenigen bei Druckgießverfahren gering ist, wobei die Schmelze Phasen, wie Vorausscheidungen von Kristallen oder Partikel oder Kurzfasern, mit niedrigerer elektrischer Leitfähigkeit als das Metall der Restschmelze aufweist.

Verschleißfeste Gussstücke werden häufig aus Schmelzen oder Legierungen hergestellt, welche Vorausscheidungen, intermetallische Phasen oder zugesetzte Partikel oder Fasern aufweisen, die die Verschleißfestigkeit des Gussstücks gegenüber dem Basismetall bzw. der Basismetallliegierung erhöhen sollen. Beispielhaft sei an dieser Stelle lediglich auf übereutektische AlSi-Legierungen hingewiesen, bei denen primär vorausgeschiedenes Silizium eine derartige Phase niedrigerer elektrischer Leitfähigkeit bildet. Von Schwerkraftseigerungseffekten abgesehen ist grundsätzlich von einer gleichmäßigen Verteilung derartiger Phasen im Gussstück auszugehen. Die erhöhte Verschleißfestigkeit wird jedoch nicht an allen Stellen des Gussstücks, sondern üblicherweise an Oberflächenbereichen, die später einen Gleitbereich bilden, oder an Lagerabschnitten oder Querschnittsverengungen benötigt. Eine erhöhte Konzentration dieser Phasen im Gussstück kann sich sogar nachteilig auswirken (z.B. Versprödung), weshalb die Verschleißfestigkeit von Gussstücken beispielsweise an Oberflächenabschnitten nicht beliebig durch Anreicherung derartiger Phasen im gesamten Gussstück erhöht werden kann.

Um die Qualität des Gussstücks beim Stranggießen von Stählen zu erhöhen, wurden bereits elektromagnetische Drehfelder eingesetzt, um der Seigerung in den bis zu 6 Meter langen Sümpfen von Stahl im gerade erstarrenden Strang entgegenzuwirken. Das Drehfeld wird durch unterhalb der Stranggusskokille angeordnete Spulen, also im Nachkühlbereich, erzeugt und in den Strang eingestrahlt. Hierdurch soll eine innige Vermischung innerhalb des Sumpfs erreicht werden und wie bereits erwähnt Seigerungserscheinungen entgegengewirkt werden, um ein homogenes Gefüge innerhalb des Stranggussstücks zu erhalten. Im Hinblick auf die Verhinderung von Seigerungserscheinungen durch elektromagnetische Drehfelder wird auf die DE-A-31 22 156 und die DE-A-2 424 610 verwiesen.

EP 0 386 556 A2 beschreibt die Herstellung von Gußstücken mit Hartstoffteilchen in der Oberfläche unter Anwendung des Elektroschlackeumschmelzens, wobei auf einem Teil des Kokillenumfangs ein nach innen gerichtetes statisches Magnetfeld erzeugt wird, durch welches ferromagnetische Teilchen nach radial außen gezogen werden.

Gemäß US 5,545,368 wird eine Gleichstromquelle verwendet, die ein zeitlich konstantes Magnetfeld erzeugt. Dieses Magnetfeld beim Gießen von Zahnrädern magnetische oder magnetisierbare Verstärkungspartikel an die Oberfläche der herzustellenden Zahnräder.

Aus der DE-A-28 55 933 ist ein Verfahren bekannt, wonach durch die Kombination eines von außen über Elektroden angelegten Stromflußes in einem elektrisch leitfähigen fluiden Medium und eines hiervon unabhängig angelegten Magnetfeldes die Auftriebskräfte von verschieden gut leitenden Bestandteilen des Mediums beeinflusst werden. Es handelt sich hierbei um ein Gleichfeldverfahren, d.h. Strom und Magnetfeld sind in vorgegebener Weise zeitlich sowie räumlich aufeinander abgestimmt; sie könnten nur gleichphasig zueinander verändert werden. Die Druckschrift lehrt die vollständige volumenmäßige Durchdringung der Flüssigkeit durch den Strom bzw. das Magnetfeld, um Entmischungen aufzuheben oder zu verstärken, um beispielsweise eine Phase abtrennen zu können.

Ausgehend von der eingangs erwähnten Herstellung von Gussstücken mit verschleißfesten Oberflächenbereichen liegt der vorliegenden Erfindung die Aufgabe zu Grunde, verschleißmindernde Phasen in den betreffenden Oberflächenbereichen zu konzentrieren, ohne in anderen Bereichen des Gussstücks hieraus resultierende negative Auswirkungen hinnehmen zu müssen.

Diese Aufgabe wird bei einem Verfahren der eingangs erwähnten Art erfindungsgemäß dadurch gelöst, dass die Schmelze unter zumindest lokaler Einwirkung eines elektromagnetischen Wechselfeldes zur Erstarrung gebracht wird, dass dabei das elektromagnetische Wechselfeld in einen Oberflächenbereich einer von der Frequenz des Wechselfelds und der Leitfähigkeit der Schmelze abhängigen Eindringtiefe eindringt und dadurch eine Anreicherung der weniger leitfähigen Phasen an diesen Oberflächenbereichen des Gußteils erreicht wird.

Es wurde erfindungsgemäß erkannt, dass im Bereich der Eindringtiefe eines elektromagnetischen Wechselfeldes eine Kraftkomponente auf die weniger leitfähigen Phasen in Richtung der Gussstückoberfläche gebildet wird, so dass diese sich an Bereichen der Gussteiloberfläche anreichern. Dies lässt sich physikalisch mit dem Eindringen des elektromagnetischen Wechselfelds in die Schmelze und die Auswirkungen der hierbei sich ergebenden elektrischen Feldstärke E und magnetischen Feldstärke H bzw. Induktion B und der aus dem Vektorprodukt der elektrischen Feldstärke und der magnetischen Feldstärke H gebildeten Energiestromdichte S (S=E X H) im Zusammenhang mit der jeweils unterschiedlichen elektrischen Leitfähigkeit σ der Phasen und der sie umgebenden Schmelze zumindest qualitativ erklären. Diese Wirkung ist praktisch auf den Bereich der Eindringtiefe des elektromagnetischen Wechselfelds im Bereich einiger weniger mm, etwa 0,5 bis 10 mm, vorzugsweise 1 bis 4 mm, beschränkt, welche nach der Theorie proportional zum Reziproken der Wurzel aus Frequenz, magnetischer Permeabilität und elektrischer Leitfähigkeit ist (δ = 1/√ (πfµσ). Bevorzugte Frequenzen des elektromagnetischen Wechselfelds sind 20 bis 1000 Hz, vorzugsweise 50 bis 500 Hz.

Innerhalb dieser Eindringtiefe werden also die weniger leitfähigen Partikel in Richtung auf die Oberfläche bewegt, weil sie eine geringere abstoßende Kraft durch das Wechselfeld erfahren als die stärker leitfähige umgebende Schmelze. Hierdurch entsteht hinter der angereicherten Oberflächenschicht mit erhöhter Konzentration der jeweils betrachteten Phase eine Schicht mit demgegenüber deutlicher Verarmung. Es wird auch darauf hingewiesen, dass der Begriff der Gussteiloberfläche im weitesten Sinne zu verstehen ist. Es kann sich hierbei um eine Bohrung, einen Kanal oder dergleichen handeln.

Mit der erfindungsgemäßen Lösung kann also bei gleicher Ausgangsschmelze eine höhere Oberflächenkonzentration der betreffenden Phase als bei einem bekannten Gießverfahren erreicht werden.

Diese bewusst herbeigeführte Seigerung unter der Wirkung elektromagnetischer Wechselfelder muss im wesentlichen im noch flüssigen Zustand erfolgen. Wird der Anteil aus Partikeln bzw. Vorausscheidungen und weiteren Schmelzenanteilen zu groß, so lassen sich die Partikel nicht mehr hinreichend leicht verschieben. Die festen Phasen verkanten und behindern sich gegenseitig.

Diese örtlich eingeleitete Phasenbewegung unter elektromagnetischer Feldeinwirkung benötigt auch Zeit. Die Erstarrung darf daher nicht so rasch wie zum Beispiel beim Druckguss erfolgen. Die üblichen Erstarrungszeiten im Sandguss aber auch im Kokillenguss mit vorzugsweise wärmedämmenden Schlichten erlauben im allgemeinen die Durchführung des erfindungsgemäßen Verfahrens. Insoweit erweist es sich auch als vorteilhaft, dass die Einstrahlung des elektromagnetischen Wechselfelds in die Schmelze nicht nur "Auftriebskräfte" erzeugt, sondern auch die Erzeugung von Wärme mit sich bringt. Diese lokale Energiezufuhr verzögert die Erstarrung in vorteilhafter Weise weiter.

Die Anwendung des erfindungsgemäßen Verfahrens erweist sich als besonders vorteilhaft im Zusammenhang mit dem Vergießen einer übereutektischen oder nah-eutektischen technischen Aluminium-Silizium-Legierung, bei der die Silizium-Vorausscheidungen, die sogenannten Silizium-Primärkristalle die Phase geringerer elektrischer Leitfähigkeit bilden.

Auch intermetallische Phasen wie z.B. Ni₂Al₃ oder TiAl₃ werden in AlSi-Legierungen vorausgeschieden und weisen eine geringere elektrische Leitfähigkeit auf als flüssiges Aluminium und werden daher ebenfalls an die Oberfläche transportiert.

Bei der Schmelze kann es sich aber in ebenfalls vorteilhafter Weise auch um eine Eisenschmelze handeln, bei der Graphit- oder Zementit-Vorausscheidungen die Phase geringerer elektrischer Leitfähigkeit bilden. Auch Schwermetallschmelzen sowie Leicht- oder Buntmetallschmelzen mit Partikeln oder Kurzfasern aus Materialien mit niedrigerer elektrischer Leitfähigkeit als die Restschmelze eignen sich zum Vergießen nach dem erfindungsgemäßen Verfahren.

Die Phase geringerer elektrischer Leitfähigkeit in der zu vergießenden Schmelze kann auch von Granulatkörnen oder auch von dispergierten SiC-Partikeln gebildet sein. In vorteilhafter Weise kann die Phase geringerer elektrischer Leitfähigkeit auch Fasern, wie zum Beispiel Al₂O₃, SiO₂, C oder Aluminiumsilikate (Al₂O₃)·(SiO₂) umfassen.

Wie vorausgehend bereits erwähnt, wird die Schmelze mit zunehmender Erstarrung insgesamt zäher. Vor allem das Wachstum von Stengelkristallen, Dendriten oder Platten behindert die Beweglichkeit der zu verschiebenden Partikel. Auch im Bereich dünner Wandstärken beispielsweise im Stegbereich zwischen Bohrungen eines Zylinderblocks führt das "Aufschwimmen" der weniger leitfähigen Partikel sehr rasch zu einer Verarmung, so dass es wünschenswert wäre, wenn "aus der Tiefe" des Gussstücks weitere Phasen nachgeliefert würden. Zur Lösung dieses Problems wird in Weiterbildung der Erfindung von besonderer Bedeutung vorgeschlagen, dass durch Einstrahlen eines magnetischen Wanderfeldes, insbesondere zusätzlich zu dem elektromagnetischen Wechselfeld ein tangentialer Materialfluss im Bereich der Gussteiloberfläche erzeugt wird. Hierdurch wird die Ausbildung großer Stengel- und Plattenkristalle behindert, was sich in jedweder Hinsicht als vorteilhaft erweist. Die erstarrende Schmelze bleibt länger thixotrop. Die Beweglichkeit der zu verschiebenden Phasen kann bis zu höheren Feststoffanteilen aufrecht erhalten werden.

Das magnetische Wanderfeld kann, wie vorstehend erwähnt, insbesondere zusätzlich aber auch unabhängig von elektromagnetischen Wechselfeldern erzeugt und eingestrahlt werden. Werden Felder mit unterschiedlicher Frequenz verwendet, so wirken beide Felder unabhängig voneinander, wobei aber beachtet werden muss, dass auch das Wanderfeld eine Kraftwirkung auf die weniger leitfähigen Phasen in Normalenrichtung haben kann. Die Lage der Feldvektoren des Segregationsfeldes und des Wanderfeldes können unterschiedliche Richtungen haben. Dies erlaubt eine freiere Gestaltung der hierfür erforderlichen Spulensysteme.

Die Ausgestaltung der Induktionsspulen kann mit aufwendiger Sehnung wie bei größeren Drehstrommotoren oder aber nur aus wenigen Teilspulen aufgebaut werden. Werden nur wenige Teilspulen verwandt, so entstehen sogenannte Oberwellenfelder. Mit steigender Ordnungszahl nimmt deren Amplitude jedoch ab. Das Oberwellenfeld der dritten Ordnung ist ein Drehfeld mit entgegengesetztem Drehsinn. Seine Eindringtiefe in das Material ist deutlich niedriger als diejenige des Grundfeldes. Daher bewirkt das Oberwellenfeld nur eine Schwächung des oberfächenparallelen Antriebs in unmittelbarer Nähe der Oberfläche der Schmelze bzw. des hieraus gebildeten Gussstücks.

Um den apparativen Aufwand nicht zu groß werden zu lassen, erweist es sich als vorteilhaft, die Erzeugung der Drehfelder nicht mit einem 3-Phasensystem aus drei jeweils um 120° zeitlich versetzten Stromleitersystemen, sondern nur mit zwei um 90° zeitlich versetzten Systemen zu arbeiten. Dies erlaubt den Einsatz eines einfacheren Spulenaufbaus innerhalb der beengten Verhältnisse einer Gießform. Zwar steigt der Anteil der Oberwellenfelder hierdurch; dies wirkt sich aber auf die Ausbildung der Anreicherungsschicht vorteilhaft aus.

Die Anwendung des erfindungsgemäßen Verfahrens erlaubt also eine deutliche Verringerung der Konzentration der verschleißfesten Phasen im übrigen Gussstück bzw. in der Schmelze, wobei dennoch eine hohe Oberflächenkonzentration der verschleißfesten Phasen erreicht werden kann. Dies bringt Vorteile im Hinblick auf die Bearbeitbarkeit des übrigen Gussstücks mit sich, aber auch die mechanischen Kennwerte des Gussstücks werden hierdurch verbessert. Eine Versprödung in Folge hoher Konzentrationen verschleißfester harter Partikel kann damit auf die angereicherten Oberflächenbereiche des Gussstücks beschränkt werden. Die Dehnbarkeit und Zugfestigkeit des Grundmaterials kann den Anforderungen entsprechend besser gewählt werden.

Werden teure Verstärkungsmaterialien, z.B. SiC eingesetzt, so kann mit stärker "verdünnten" Schmelzen gearbeitet werden, so dass die Herstellungskosten deutlich reduziert werden können.

Mit der Erfindung wird auch Schutz begehrt für ein Verfahren mit den Merkmalen des Anspruchs 12, wonach innerhalb der zu vergießenden Schmelze Phasen mit höherer elektrischer Leitfähigkeit als das Metall der Restschmelze vorgesehen sind und welches dadurch gekennzeichnet ist, dass die Schmelze unter zumindest lokaler Einwirkung eines elektromagnetischen Wechselfeldes zur Erstarrung gebracht wird und dadurch eine Verarmung der Gusssteiloberfläche an höher leitfähigen Phasen erreicht wird. Das Einstrahlen elektromagnetischer Wechselfelder in derartige Schmelzen drängt daher in entsprechender Weise feste Phasen mit höherer elektrischer Leitfähigkeit von der Oberfläche weg.

Die Anwendung dieser Erfindungsvariante bietet sich insbesondere bei Schmelzen mit verhältnismäßig geringer elektrischer Leitfähigkeit an. Wenn hohe Wechselfestigkeiten des herzustellenden Gussstücks erwünscht sind, erweist sich das Verfahren als vorteilhaft, da die Spannungen an der Oberfläche stets besonders hoch sind und Risse üblicherweise von größeren Einlagerungen mit abweichendem E-Modul ausgelöst werden, deren Konzentrationen im Oberflächenbereich erfindungsgemäß reduziert werden.

Nach einem weiteren Erfindungsgedanken kann mittels eines zusätzlichen Induktionsfeldes in denjenigen Bereichen der Kokille wo eine gezielte Partikelanreicherung erreicht werden soll, durch Überlagern eines zusätzlichen Wechselfelds mit deutlich höherer Frequenz eine zusätzliche Erwärmung erreicht werden, ohne dass jedoch eine merkliche zusätzliche Kraftwirkung hierdurch verursacht wird.

Zur Reduzierung der gegenseitigen Blockierung fester Phasen im Zuge der erfindungsgemäß herbeizuführenden Seigerungseffekte können auch Ultraschallfelder eingesetzt werden.

Zum Gegenstand der Erfindung, für den Schutz begehrt wird, gehören auch Zylinderblöcke, Kolben, Bremsscheiben, Bremstrommeln sowie Bremszylinder, Pumpengehäuse und Lagerschalen, die nach dem erfindungsgemäßen Verfahren hergestellt sind (Ansprüche 13 - 19).

Bei Zylinderblöcken erweist es sich als besonders vorteilhaft, wenn die Gussteiloberfläche im Bereich der Laufflächen der Zylinderbohrung oder im Bereich der Lagerstühle eine Anreicherung von Phasen mit niedrigerer elektrischer Leitfähigkeit aufweisen.

Bei Kolben mussten seither extrem verschleiß- bzw. thermisch beanspruchte Bereiche, wie zum Beispiel Ringnutbereiche, der Feuersteg, die Kolbenbolzenbohrungen oder Muldenkanten durch aufwendige Bearbeitung, wie z.B. Aufschmelzlegieren von nickelhaltigen Legierungen oder Beschichten, verbessert werden. Zur Herstellung von Kolben aber auch Zylinderblöcken wurden auch infiltrierbare Hohlkörper mit verschleißbeständigen Partikeln oder Fasern eingesetzt, die dann mit einer untereutektischen Aluminium-Silizium-Legierung infiltriert werden und so die verschleißbeständigen Oberflächenbereiche bilden. Wird das erfindungsgemäße Gießverfahren nunmehr zum Herstellen von Kolben oder Zylinderblöcken angewandt, so kann in den vorstehend erwähnten Bereichen eine Anreicherung von Silizium, NiAl, TiAl erreicht werden, ohne dass die diesbezügliche Konzentration der Restschmelze erhöht werden muss.

Erfindungsgemäß hergestellte Bremsscheiben und Bremstrommeln enthalten vorzugsweise SiC- oder Al₂O₃-Partikel als verschleißmindernde Einlagerungen an den Bremsflächen. Durch die vorgeschlagene Lösung kann die Oberflächenkonzentration noch deutlich erhöht werden, wodurch die sich hieraus ergebende lokal verstärkte Sprödbrüchigkeit wegen der dahinterliegenden duktileren Bereiche sich nicht negativ auswirkt.

Bei einer Vorrichtung zum Durchführen des erfindungsgemäßen Verfahrens umfasst die Gießkokille und/oder ein in die Kokille eingesetzter Kern eine Spule zum Erzeugen des elektromagnetischen Wechselfelds. Die Kokillenwand der Gießkokille ist vorzugsweise aus einem nichtmagnetisierbaren Werkstoff mit vorzugsweise niedriger elektrischer Leitfähigkeit gefertigt. Hierfür hat sich ein austenitischer Chrom-Nickel-Stahl, auf den eine Schutzschicht z.B. aus Keramik oder Molybdän aufgebracht ist, als zweckmäßig erwiesen.

Zusätzlich ist durch Kombination magnetischer und nicht magnetisierbarer Werkstoffe im Gießwerkzeug eine gezielte Lenkung des Magnetfelds möglich, so dass bestimmte Bereiche des Gussteils magnetisch abgeschirmt werden, während andere ein entsprechend konzentrierteres Magnetfeld erfahren.

Um die Abschirmung des Magnetfeldes durch die Kokillenwand weiter herabzusetzen, wird nach einem weiteren Erfindungsgedanken vorgeschlagen, die Kokillenwand senkrecht zu den dahinterliegenden Spulen mehrfach geschlitzt auszubilden, damit das elektromagnetische Wechselfeld möglichst umgeschwächt zur Schmelze gelangen kann.

Weitere Einzelheiten, Merkmale und Vorteile der Erfindung ergeben sich aus der zeichnerischen Darstellung und nachfolgenden Beschreibung des erfindungsgemäßen Verfahrens anhand einiger Anwendungsbeispiele. In der Zeichnung zeigt:
- Figur 1A: eine perspektivische Darstellung eines Kokillenwandabschnitts einer Kokillengießvorrichtung;
- Figur 1B: eine Wicklung zur Erzeugung eines elektromagnetischen Wechselfelds zur Beaufschlagung des Kokillenwandabschnitts nach Figur 1A;
- Figur 2A: eine Draufsicht auf eine in eine gießformeinsetzbare Vorrichtung zur Herstellung einer Zylinderbohrung;
- Figur 2B: einen Vertikalschnitt durch die Vorrichtung nach Figur 2A

Figur 1A zeigt einen Kokillenwandabschnitt 2, der aus einem wendelförmig gewickelten und im Querschnitt rechteckförmigen Hohlprofil 4 gebildet ist. Das Hohlprofil 4 ist von einem Kühlmedium durchströmbar, was durch die Anschlussstücke 6, 8 angedeutet ist. Die einzelnen Wendelgänge liegen nicht aneinander an, sondern es ist ein Spalt oder Schlitz 12 zwischen ihnen ausgebildet, der von einer keramischen Masse 14 ausgefüllt ist, die auch eine innere Beschichtung 16 des Kokillenwandabschnitts 2 bildet. Im Bereich dieser Spalte 12 ist die Kokillenwand für ein einzustrahlendes elektromagnetisches Wechselfeld ideal durchlässig.

Um den Kokillenwandabschnitt 2 herum ist die in Figur 1B dargestellte Wicklung 20 positionierbar. Diese Wicklung 20 entspricht einer Drehstromstatorwicklung mit vergleichbarem Aufbau wie bei einem Asynchronmotor. Die Spulenpakete sind nur angedeutet.

Die Figuren 2A und 2B zeigen eine in eine Gießform einsetzbare Vorrichtung 30 zur Herstellung einer Zylinderbohrung. Die zu vergießende Schmelze gelangt daher an die Umfangsfläche 32 der Vorrichtung 30, welche von einer Keramikbeschichtung 34 der Umfangsflächen von in Längsrichtung verlaufenden Hohlprofilkörper 36 gebildet ist. Diese Hohlprofilkörper 36 sind in Umfangsrichtung voneinander geringfügig beabstandet angeordnet, so dass zwischen ihnen jeweils ein Spalt 38 verbleibt, der von der keramischen Beschichtungsmasse 34 ausgefüllt ist.

Die jeweiligen Hohlprofilkörper 36 bilden einerseits einen längsverlaufenden Kühlmittelkanal 40, sie dienen aber auch als stromführende Wicklung zur Erzeugung eines elektromagnetischen Wechselfelds. Mit den Buchstaben R, S und T wird eine Schaltungsanordnung für 3-phasigen Drehstrom für drei Polpaare mit insgesamt 18 palisadenartigen Hohlkörperprofilleitern angedeutet. Die mit "'" bezeichneten Phasen sind um 180° elektrisch versetzt und bilden die jeweilige Gegenphase. An zentraler Stelle 42 sind die Leiter zusammengeführt. Dort ist der Sternpunkt des 3-phasigen Drehstromanschlusses.

Der Blindleistungsbedarf der Anordnung wird durch permable Ringkörper aus Ferrit reduziert.

## Patentansprüche

1. Verfahren zum Vergießen einer Schmelze, wobei die Schmelze Phasen mit niedrigerer elektrischer Leitfähigkeit als das Metall der Restschmelze aufweist, **dadurch gekennzeichnet, dass** die Schmelze unter Einwirkung eines elektromagnetischen Wechselfelds zur Erstarrung gebracht wird, dass dabei das elektromagnetische Wechselfeld in einen Oberflächenbereich einer von der Frequenz des Wechselfelds und der Leitfähigkeit der Schmelze abhängigen Eindringtiefe von 0,5 - 10 mm eindringt und dadurch eine Anreicherung der weniger leitfähigen Phasen an diesen Oberflächenbereichen des Gußteils erreicht wird.

2. Verfahren nach Anspruch 1, **dadurch gekennzeichnet, dass** die Schmelze eine übereutektische Aluminium-Silizium-Legierung ist, bei der die Silizium-Vorausscheidungen die Phase geringerer elektrischer Leitfähigkeit bilden.

3. Verfahren nach Anspruch 1, **dadurch gekennzeichnet, dass** die Schmelze eine Eisenschmelze ist, bei der Graphit- oder Zementitvorausscheidungen die Phase geringerer elektrischer Leitfähigkeit bilden.

4. Verfahren nach Anspruch 1, **dadurch gekennzeichnet, dass** die Schmelze eine Schwermezallschmelze ist.

5. Verfahren nach Anspruch 1, **dadurch gekennzeichnet, dass** die Schmelze eine Leicht- oder Buntmetallschmelze mit Partikeln oder Kurzfasern aus Materialien mit niedrigerer elektrischer Leitfähigkeit als die Restschmelze ist.

6. Verfahren nach einem der vorstehenden Ansprüche, **dadurch gekennzeichnet, dass** die Phase geringerer elektrischer Leitfähigkeit Granulatkörner umfasst.

7. Verfahren nach einem der vorstehenden Ansprüche, **dadurch gekennzeichnet, dass** die Phase geringerer elektrischer Leitfähigkeit von dispergierten SiC-Partikel gebildet ist.

8. Verfahren nach einem der vorstehenden Ansprüche, **dadurch gekennzeichnet, dass** die Phase geringerer elektrischer Leitfähigkeit Fasern umfasst, wie z.B. Al₂O₃, SiO₂, C oder Aluminiumsilikate (Al₂O₃) (SiO₂).

9. Verfahren nach einem der vorstehenden Ansprüche, **dadurch gekennzeichnet, dass** durch Einstrahlen eines magnetischen Wanderfeldes ein tangentialer Materialfluß im Bereich der Gußteiloberfläche erzeugt wird.

10. Verfahren nach Anspruch 9, **dadurch gekennzeichnet, dass** das magnetische Wanderfeld zusätzlich und unabhängig von elektromagnetischen Wechselfeldern erzeugt und eingestrahlt wird.

11. Verfahren nach Anspruch 9 oder 10, **dadurch gekennzeichnet, dass** unter Anwendung von Wanderfeldern in Form von Drehfeldern verschleißmindernde Phasen mit geringerer elektrischer Leitfähigkeit in den Stegbereich zwischen zwei Bohrungen gebracht werden.

12. Verfahren zum Vergießen einer Schmelze bei langsamer Erstarrungsgeschwindigkeit, wie insbesondere Schwerkraftkokillengießverfahren, Sandgießverfahren, Niederdruckgießverfahren oder Zwischenformen dieser Verfahren, wobei die Schmelze Phasen, wie Voransscheidungen von Kristallen oder Partikeln oder Kurzfasern, mit höherer elektrischer Leitfähigkeit als das Metall der Restschmalze aufweist, **dadurch gekennzeichnet, dass** die Schmelze unter Einwirkung eines elektromagnetischen Wechselfeldes zur Erstarrung gebracht wird, dass dabei das elektromagnetische Wechselfeld in einen Oberflächenbereich einer von der Frequenz des Wechselfelds und der Leitfähigkeit der Schmelze abhängigen Eindringtiefe von 0,5 - 10 mm eindringt und dadurch eine Verarmung dieses Oberflächenbereichs des Gußteils an höher leitfähigen Phasen erreicht wird.

13. Anwendung des Verfahrens nach einem oder mehreren der Ansprüche 1-12 zum Herstellen von Zylinderblöcken.

14. Anwendung nach Anspruch 13, **dadurch gekennzeichnet, dass** in der Gußteiloberfläche im Bereich der Laufflächen eine Anreicherung von Phasen mit niedrigerer elektrischer Leitfähigkeit erreicht wird.

15. Anwendung nach Anspruch 13 oder 14, **dadurch gekennzeichnet, dass** in der Gußteiloberfläche im Bereich der Lagerstühle des Zylinderblocks eine Anreicherung von Phasen mit niedrigerer elektrischer Leitfähigkeit erzeugt wird.

16. Anwendung des Verfahrens nach einem oder mehreren der Ansprüche 1-12 zur Herstellung von Kolben.

17. Anwendung des Verfahrene nach einem oder mehreren der Ansprüche 1-12 zur Herstellung von Bremsscheiben, wobei vorzugsweise SiC-Partikel als verschleißmindernde Einlagerungen an den Bremsflächen angereichert werden.

18. Anwendung des Verfahrens nach einem oder mehreren der Ansprüche 1-12 zur Herstellung von Bremstrommeln.

19. Anwendung des Verfahrens nach einem oder mehreren der Ansprüche 1-12 zur Herstellung von Pumpengehäusen.

## Claims

1. Method of casting a melt, wherein the melt comprises phases of lower electric conductivity than the metal of the residual melt, **characterised in that** the melt is brought to solidification under the action of an alternating electromagnetic field, that in said case the alternating electromagnetic field penetrates into a surface region of a penetration depth, which is dependent on the frequency of the alternating field and the conductivity of the melt, of 0.5 - 10 mm and by said means an enrichment of the less conductive phases is achieved at said surface regions of the casting.

2. Method according to claim 1, **characterised in that** the melt is a hypereutectic aluminium-silicon alloy, in which the advance silicon separations form the phase of lower electric conductivity.

3. Method according to claim 1, **characterised in that** the melt is an iron melt, in which the advance graphite or cementite separations form the phase of lower electric conductivity.

4. Method according to claim 1, **characterised in that** the melt is a heavy metal melt.

5. Method according to claim 1, **characterised in that** the melt is a light or non-ferrous metal melt having particles or short fibres of materials of a lower electric conductivity than the residual melt.

6. Method according to any of the preceding claims, **characterised in that** the phase of lower electric conductivity comprises granules.

7. Method according to any of the preceding claims, **characterised in that** the phase of lower electric conductivity is formed by dispersed SiC particles.

8. Method according to any of the preceding claims, **characterised in that** the phase of lower electric conductivity comprises fibres, such as for example Al₂O₃, SiO₂, C or aluminium silicates (Al₂O₃) (SiO₂).

9. Method according to any of the preceding claims, **characterised in that** by inward beaming of a travelling magnetic field a tangential material flow is generated in the region of the casting surface.

10. Method according to claim 9, **characterised in that** the travelling magnetic field is generated and beamed in in addition to and independently of alternating electromagnetic fields.

11. Method according to claim 9 or 10, **characterised in that** by using travelling fields in the form of rotating fields wear-reducing phases of lower electric conductivity are brought into the land region between two holes.

12. Method of casting a melt at a slow solidification rate, such as in particular gravity chill casting methods, sand-casting methods, low-pressure casting methods or intermediate forms of said methods, wherein the melt comprises phases, such as advance separations of crystals or particles or short fibres, of a higher electric conductivity than the metal of the residual melt, **characterised in that** the melt is brought to solidification under the action of an alternating electromagnetic field, that in said case the alternating electromagnetic field penetrates into a surface region of a penetration depth, which is dependent on the frequency of the alternating field and the conductivity of the melt, of 0.5 - 10 mm and by said means an impoverishment of phases of higher conductivity is achieved at said surface region of the casting.

13. Use of the method according to one or more of claims 1 to 12 to manufacture cylinder blocks.

14. Use according to claim 13, **characterised in that** in the casting surface in the region of the running surfaces an enrichment of phases of lower electric conductivity is achieved.

15. Use according to claim 13 or 14, **characterised in that** in the casting surface in the region of the bearing blocks of the cylinder block an enrichment of phases of lower electric conductivity is generated.

16. Use of the method according to any one or more of claims 1 to 12 to manufacture pistons.

17. Use of the method according to any one or more of claims 1 to 12 to manufacture brake disks, wherein preferably SiC particles are enriched as wear-reducing occlusions at the braking surfaces.

18. Use of the method according to any one or more of claims 1 to 12 to manufacture brake drums.

19. Use of the method according to any one or more of claims 1 to 12 to manufacture pump housings.

## Revendications

1. Procédé pour la coulée de métal fondu, dans lequel la masse fondue présente des phases de plus faible conductibilité électrique que le métal du reste de la masse fondue, **caractérisé en ce que** l'on fait solidifier la masse fondue sous l'influence d'un champ électromagnétique alternatif, **en ce que** le champ électromagnétique alternatif pénètre alors dans une région superficielle sur une profondeur de 0,5 à 10 mm en fonction de la fréquence du champ alternatif et de la conductibilité de la masse fondue et **en ce que** l'on obtient ainsi un enrichissement en phases moins conductrices desdites régions superficielles de la pièce coulée.

2. Procédé selon la revendication 1, **caractérisé en ce que** la masse fondue est un alliage hypereutectique d'aluminium et de silicium, dans lequel les précipités préliminaires de silicium constituent la phase de plus faible conductibilité électrique.

3. Procédé selon la revendication 1, **caractérisé en ce que** la masse fondue est une masse de fonte de fer en fusion, dans laquelle les précipités préliminaires de graphite ou de cémentite constituent la phase de plus faible conductibilité électrique.

4. Procédé selon la revendication 1, **caractérisé en ce que** la masse fondue est une masse de métaux lourds en fusion.

5. Procédé selon la revendication 1, **caractérisé en ce que** la masse fondue est une masse d'alliage léger ou de métaux lourds non ferreux en fusion, chargée de particules ou de fibres courtes de matériaux à plus faible conductibilité électrique que le reste de la masse fondue.

6. Procédé selon l'une quelconque des revendications précédentes, **caractérisé en ce que** la phase de plus faible conductibilité électrique comprend des grains.

7. Procédé selon l'une quelconque des revendications précédentes, **caractérisé en ce que** la phase de plus faible conductibilité électrique est formée de particules dispersées de SiC.

8. Procédé selon l'une quelconque des revendications précédentes, **caractérisé en ce que** la phase de plus faible conductibilité électrique comprend des fibres de Al₂O₃, SiO₂, C ou de silicate d'aluminium (Al₂O₃).(SiO₂) par exemple.

9. Procédé selon l'une quelconque des revendications précédentes, **caractérisé en ce que** le rayonnement d'un champ magnétique à ondes progressives a pour effet de générer un flux de matière tangentiel au niveau de la surface de la pièce coulée.

10. Procédé selon la revendication 9, **caractérisé en ce que** le champ magnétique à ondes progressives est produit et rayonné en plus et indépendamment du champ électromagnétique alternatif.

11. Procédé selon la revendication 9 ou la revendication 10, **caractérisé en ce que** les phases réduisant l'usure et de plus faible conductibilité électrique sont déplacées jusqu'à la zone de raccordement entre deux trous par application de champs à ondes progressives sous forme de champs rotatifs.

12. Procédé pour la coulée de métal fondu à faible vitesse de solidification, notamment comme le procédé de coulée en coquille par gravité, le procédé de coulée en sable, le procédé de coulée basse pression ou des formes intermédiaires de ces procédés, dans lequel la masse fondue présente des phases, comme des précipités préliminaires de cristaux, des particules ou des fibres courtes, de plus haute conductibilité électrique que le métal du reste de la masse fondue, **caractérisé en ce que** l'on fait solidifier la masse fondue sous l'influence d'un champ électromagnétique alternatif, **en ce que** le champ électromagnétique alternatif pénètre alors dans une région superficielle sur une profondeur de 0,5 à 10 mm en fonction de la fréquence du champ alternatif et de la conductibilité de la masse fondue et **en ce que** l'on obtient ainsi un appauvrissement en phases plus conductrices de cette région superficielle de la pièce coulée.

13. Application du procédé selon une ou plusieurs des revendications 1 à 12 pour fabriquer des blocs-cylindres.

14. Application selon la revendication 13, **caractérisée en ce que** l'on atteint un enrichissement en phases à plus faible conductibilité électrique à la surface de la pièce coulée, au niveau des surfaces de glissement.

15. Application selon la revendication 13 ou la revendication 14, **caractérisée en ce que** l'on provoque un enrichissement en phases à plus faible conductibilité électrique à la surface de la pièce coulée, au niveau des logements de palier du bloc-cylindres.

16. Application du procédé selon une ou plusieurs des revendications 1 à 12 pour la fabrication de pistons.

17. Application du procédé selon une ou plusieurs des revendications 1 à 12 pour fabriquer des disques de frein, avec enrichissement des surfaces de freinage en particules de SiC de préférence comme inclusions réduisant l'usure.

18. Application du procédé selon une ou plusieurs des revendications 1 à 12 pour fabriquer des tambours de frein.

19. Application du procédé selon une ou plusieurs des revendications 1 à 12 pour fabriquer des corps de pompe.
